# FASCICULE DE BREVET EUROPEEN

(11) **EP 0 489 637 B1**
(45) Date de publication et mention de la délivrance du brevet: **29.03.1995**
(21) Numéro de dépôt: 91403260.2
(22) Date de dépôt: 02.12.1991
(51) Int. Cl.: D02G 3/18

(54) **Procédé de fabrication d'une préforme fibreuse formée de fibres réfractaires pour la réalisation d'une pièce en matériau composite**
Verfahren zur Fabrikation einer faserigen Rohrform gebildet aus feuerfesten Fasern zur Herstellung eines Verbundwerkstoffes
Procedure for the fabrication of a fibrous preform made of fire-resistant fibres in order to produce a composite material

(30) Priorité: 03.12.1990 FR 9015128
(43) Date de publication de la demande: 10.06.1992
(73) Titulaire: SOCIETE EUROPEENNE DE PROPULSION, 92150 Suresnes (FR)
(72) Inventeur: Olry, Pierre, F-33009 Bordeaux (FR); Coupe, Dominique, F-33165 Le Haillan (FR)
(74) Mandataire: Joly, Jean-Jacques

(56) Documents cités:
- FR-A- 2 608 641
- GB-A- 2 021 660
- PATENT ABSTRACTS OF JAPAN vol. 014, no. 509 (C-0776)7 Novembre 1990 & JP-A-02 210 036 (Sato Akihiro) 21 août 1990
- JAPANESE PATENTS GAZETTE SECTION CH, WEEK 8329,11 JUNE 1983 DERWENTPUBLICATIONS LIMITED.,LONDON GB

## Description

La présente invention concerne la fabrication de préformes fibreuses formées de fibres réfractaires pour la réalisation de pièces en matériau composite selon le préambule de la revendication 1. L'invention concerne aussi un fil composite adapté à la fabrication de telles préformes selon le préambule de la revendication 8.

Par fibres réfractaires, on entend ici essentiellement les fibres en carbone et les fibres en céramique. Parmi ces dernières, on peut citer les fibres en carbure, nitrure ou oxyde réfractaire, tel que carbure ou nitrure de silicium, carbure de bore, alumine, ...

Par precurseurs de fibres réfractaires, on entend ici des fibres à un état précédant l'état réfractaire, le passage à ce dernier s'effectuant le plus souvent par traitement thermique. A titre d'exemple, un précurseur du carbone est le polyacrylonitrile (PAN) préoxydé, ou un brai, tandis qu'un précurseur du carbone de silicium est le polycarbosilane (PCS).

Un domaine particulier d'application de l'invention est la fabrication de pièces en matériau composite constituées d'une préforme fibreuse réfractaire densifiée par une matrice. La densification consiste dans le dépôt ou l'infiltration du matériau de la matrice dans la porosité de la préforme, dans tout le volume de celle-ci.

Il existe divers procédés pour réaliser une préforme en fibres réfractaires. Un procédé classique consiste à superposer des strates d'une texture fibreuse bidimensionnelle, notamment un tissu, et, éventuellement, à lier les strates entre elles par exemple par aiguilletage.

Le document FR-A-2 608 641 décrit la réalisation d'une préforme fibreuse à partir de fil formé de fibres discontinues en matière réfractaire en utilisant un matériel de filature classique.

Le document JP-A-2 210 036 divulgue un fil de renfort comprenant une pluralité de fils, notamment en matière réfractaire, ligaturés au moyen d'un ou plusieurs fils de guipage. Ceux-ci peuvent être en une matière soluble ou facilement carbonisable, ou encore en une matière qui, après traitement thermique, se comporte comme une matrice.

Une difficulté rencontrée avec les fils en fibres réfractaires connus consiste dans leur peu d'aptitude à subir des opérations textiles, comme le tissage, notamment pour les fils en fibres céramiques, et, surtout, l'aiguilletage.

Un moyen de surmonter cette difficulté consiste à réaliser les opérations textiles nécessaires sur des fils dont les fibres constitutives sont à l'état de précurseur, mieux apte à subir ces opérations. La transformation du précurseur en matière réfractaire est alors réalisée après exécution des opérations textiles.

Un autre moyen de surmonter cette difficulté pour l'aiguilletage de strates superposées de tissu en fibres de carbone consiste à intercaler des couches de feutre entre les strates. Avec un tissu formé de fils dans lesquels la cohésion des fibres carbone est assurée par retorsion, l'attaque des fils par les aiguilles a plus pour effet de casser les fibres que de détacher les fibres pour les implanter à travers les strates. L'interposition de couches de feutre permet d'apporter les fibres susceptibles d'être entraînées par les aiguilles.

Un autre problème rencontré lors de la fabrication de pièces en matériau composite est celui de l'accessibilité de la porosité interne de la préforme lors de la densification.

Il existe plusieurs techniques de densification, notamment la densification par voie liquide et la densification par voie gazeuse. Le procédé par voie liquide consiste à imprégner la préforme par un liquide précurseur du matériau constitutif de la matrice puis à transformer le précurseur, généralement par traitement thermique. Le procédé par voie gazeuse (infiltration chimique en phase vapeur) consiste à placer la préforme dans une enceinte où un flux gazeux est introduit dans des conditions de température et de pression déterminées pour former le matériau de la matrice au contact des fibres de la préforme par décomposition d'un ou plusieurs constituants du flux gazeux ou par réaction entre constituants de celui-ci.

Quelle que soit la technique utilisée, il est en pratique impossible de densifier totalement la préforme. En effet, les fils constitutifs de la préforme définissent entre eux des volumes dont certains sont quasi fermés. La densification de ces volumes "morts" ne peut pas être réalisée, même par infiltration chimique en phase vapeur, leur accès réduit éventuel étant très rapidement obstrué.

La présente invention a pour objet de fournir un procédé de fabrication d'une préforme fibreuse en fibres réfractaires, le processus de fabrication pouvant comprendre des opérations textiles, y compris l'aiguilletage.

Un autre objet de l'invention est de fournir un procédé permettant la fabrication de préformes fibreuses ne présentant pratiquement pas de volumes "morts", donc susceptibles d'être facilement densifiées.

Ces objets sont atteints grâce à un procédé de fabrication d'une préforme fibreuse comprenant les étapes consistant à :
- fournir un fil composé essentiellement de fibres discontinues en matière réfractaire ou en un précurseur de celle-ci, et former une préforme fibreuse à partir du fil composé des fibres discontinues,
   procédé dans lequel, conformément à l'invention, le fil est composé essentiellement de fibres discontinues arrangées parallèlement les unes aux autres, en étant non retordues, et l'intégrité du fil est assurée par un fil de guipage en matière fugitive, et
- après formation de la préforme fibreuse, le fil de guipage est éliminé pour permettre aux fibres discontinues de se libérer dans tout le volume de la préforme et grâce à un fil selon la revendication 8.

De préférence, le fil de guipage a un faible denier par rapport à celui des fibres discontinues assemblées, afin de ne pas laisser de vides trop importants au sein de la préforme après élimination du fil de guipage. Le denier du fil de guipage est de préférence inférieur au dizième de celui des fibres discontinues assemblées.

Par matière fugitive, qui constitue le fil de guipage, on entend ici toute matière susceptible d'être éliminée sans laisser de résidu sur le fil et sans altération des fibres refractaires. A titre d'exemple, la matière fugitive est un polymère soluble, tel qu'un PVA (alcool polyvinylique), ou un polymère susceptible d'être totalement éliminé par traitement thermique, tel que l'acétate de polyvinyle ou le polyéthylène.

La fourniture du fil comprend une étape d'obtention de fibres discontinues, de préférence des fibres longues discontinues, parallèles entre elles, en matière réfractaire ou en un précurseur de celle-ci. Ceci est réalisé par exemple par étirage et craquage contrôlé d'un câble de multifilaments, comme decrit notamment dans le document FR-A-2 608 641.

Dans le document précité FR-A-2 608 641, les fibres sont transformées en fil par retorsion sur un matériel de filature classique.

Par contre, dans le fil utilisé conformément à l'invention, les fibres sont laissées parallèles entre elles, et non retordues, l'intégrité du fil étant réalisée par guipage au moyen du fil en matière fugitive. Le guipage est réalisé au moyen d'une machine de guipage connue, par exemple la machine "Parafil" de la société allemande Spindelfabrik Suessen.

Le guipage confère au fil la tenue nécessaire pour subir des opérations textiles, notamment le tissage.

Après élimination du fil de guipage, l'existence de fibres parallèles discontinues non retordues autorise un aiguilletage avec prélèvement de ces fibres par les aiguilles, sans qu'il soit nécessaire d'apporter une texture du type feutre fournissant les fibres susceptibles d'être entraînées par les aiguilles.

Ainsi, le procédé selon la présente invention peut être mis en oeuvre pour toutes les applications demandant l'exécution d'opérations textiles sur le fil, comme le tissage et l'aiguilletage.

Le procédé selon l'invention apporte un avantage supplémentaire en ce qu'il permet la suppression de volumes morts non complètement densifiables. En effet, lorsque la préforme a été réalisée et le fil de guipage éliminé, les fibres libérées ont tendance à occuper les volumes disponibles sous l'effet du "gonflement" du fil. Ceci permet l'obtention d'une préforme dont la porosité est plus facilement et plus uniformément accessible au matériau constitutif de la matrice. Il en résulte une densification plus complète et une moindre inhomogénéité du matériau.

Lorsque le fil utilisé pour la fabrication de la préforme est en un précurseur de la matière réfractaire désirée, la transformation du précurseur en matière réfractaire est effectuée après fabrication de la préforme et après élimination du fil de guipage. Lorsque le fil de guipage est en un matériau éliminable par la chaleur, cette élimination peut être réalisée au cours d'une montée en température effectuée en vue de la transformation du précurseur par traitement thermique.

Des exemples particuliers de réalisation de préformes fibreuses conformément à l'invention seront maintenant décrits à titre indicatif, mais non limitatif.

### Exemple 1 : Fabrication d'une préforme en fibres de carbone.

Une texture bidimensionnelle (2D) est formée par tissage d'un fil de fibres non retordues en PAN (polyacrylonitrile) préoxydé guipées par un fil de PVA (alcool polyvinylique). Les caractéristiques du tissu 2D sont les suivantes :

| | |
|---|---|
| - titre du fil PAN préoxydé | Nm2 |
| - fil de guipage PVA | 45 dtex |
| - armure de tissage | satin de 8 |
| - nombre de fils en chaîne | 10/cm |
| - nombre de fils en trame | 10/cm |
| - masse surfacique | 1050 g/m² |

Après tissage, le tissu est lavé dans un bain d'eau à 80°C pendant 10mn puis essoré et séché. Le fil de guipage PVA est complètement dissous et les fibres des fils de PAN préoxydé s'expansent au sein du tissu permettant un aiguilletage direct de celui-ci, sans apport d'une couche de feutre.

Plusieurs couches de tissu sont alors superposées et aiguilletées pour réaliser une préforme fibreuses. Celle-ci est ensuite soumise à un traitement thermique (carbonisation) pour transformer le PAN préoxydé en carbone. Une préforme fibreuse en fibres de carbone est alors obtenue. Le tissu décrit plus haut permet l'obtention d'une préforme aiguilletée dans laquelle le taux de fibres en carbone est d'environ 30 % (pourcentage du volume apparent de la préforme effectivement occupé par les fibres).

La préforme en fibres de carbone peut ensuite être densifiée par un matériau constitutif d'une matrice, par exemple du carbone ou une céramique, afin d'obtenir le matériau composite désiré à renfort en fibres de carbone. La densification est réalisée par voie liquide ou par infiltration chimique en phase vapeur. Le foisonnement des fibres au sein de la texture fibreuse, résultant du relâchement des fibres non retordues après élimination du fil de guipage, évite la formation de volumes morts au sein de la préforme et favorise par conséquent une densification plus complète et plus homogène.

### Exemple 2 : Fabrication d'une préforme en fibres de céramique.

Une texture est formée par tissage multicouche d'un fil de fibres en carbure de silicium (SiC) non retordues guipées par un fil de PVA. Les caractéristiques du tissu sont les suivantes :

| | |
|---|---|
| - titre du fil SiC | Nm 3 |
| - fil de guipage PVA | 45 dtex |
| - armure de tissage | Interlock |
| - nombre de couches | 5 |
| - nombre de fils en chaîne | 40/cm |
| - nombre de fils en trame | 30/cm |
| - épaisseur du tissu | 3 mm |

Après tissage, la texture est trempée dans un bain d'eau à 80°C pendant 15 mn puis essorée et séchée. On constate que le fil de PVA est dissous et que les fibres SiC s'expansent au sein de la texture. Le taux volumique de fibres dans la texture tissée comme indiquée ci-dessus est d'environ 30%.

Comme indiquée à propos de l'exemple 1, la texture obtenue se prête particulièrement bien à une densification ultérieure par voie liquide ou gazeuse.

Une préforme en fibres de carbone peut être fabriquée directement à partir de fibres de carbone, y compris des fibres à haute résistance.

Il est aussi possible de réaliser une préforme en fibres céramique, telles que des fibres SiC, à partir d'un précurseur de SiC, comme le polycarbosilane (PCS).

## Revendications

1. Procédé de fabrication d'une préforme fibreuse pour la réalisation d'une pièce en matériau composite, procédé comprenant les étapes qui consistent à :
- fournir un fil composé essentiellement de fibres discontinues en matière réfractaire ou en un précurseur de celle-ci, et
- former une préforme fibreuse à partir du fil composé essentiellement de fibres discontinues,
caracterisé en ce que :
le fil est composé essentiellement de fibres discontinues arrangées parallèlement les unes aux autres en étant non retordues, et l'intégrité du fil est assurée par un fil de guipage en matière fugitive, et
après formation de la préforme fibreuse, le fil de guipage est éliminé pour permettre aux fibres discontinues de se libérer dans tout le volume de la préforme.

2. Procédé selon la revendication 1, caractérise en ce que le fil de guipage a un denier inférieur au dixième de celui des fibres discontinues assemblées.

3. Procédé selon l'une quelconque des revendidations 1 et 2, caractérisé en ce que les fibres discontinues sont obtenues par étirage et craquage contrôlés.

4. Procéde selon l'une quelconque des revendications 1 à 3, caracterisé en ce que le fil de guipage est en un polymère soluble.

5. Procéde selon l'une quelconque des revendications 1 à 4, caractérisé en ce que le fil de guipage est en une matière éliminable par la chaleur.

6. Procédé selon l'une quelconque des revendications 1 à 5, caractérisé en ce que le fil est composé essentiellement de fibres discontinues en un précurseur d'une matière céramique, et la transformation du précurseur en céramique est réalisée après élimination du fil de guipage.

7. Procédé selon l'une quelconque des revendications 1 à 6, caractérisé en ce qu'il comprend une étape d'aiguilletage réalisée sur la préforme fibreuse après élimination du fil de guipage.

8. Fil composite composé essentiellement de fibres en une matière réfractaire ou en un précurseur de celle-ci et d'un fil de guipage en matière fugitive,
caractérisé en ce que les fibres sont discontinues et disposées parallèlement les unes aux autres en étant non retordues et le fil de guipage, qui réalise l'intégrité du fil composite, a un denier inférieur au dixième de celui des fibres discontinues assemblées

9. Fil composite selon la revendicatton 8, caractérisé en ce que la matière réfractaire est choisie parmi le carbone et les ceramiques.

10. Fil composite selon l'une quelconque des revendications 8 et 9, caractérisé en ce que la matière fugitive est un polymère soluble.

11. Fil composite selon l'une quelconque des revendications 8 et 9, caractérisé en ce que la matière fugitive est une matière susceptible d'être éliminée par la chaleur.

## Claims

1. Process for the manufacture of a fibrous preform for producing a composite material article, said process comprising the steps of :
- providing a yarn essentially composed of discontinuous fibers made of a refractory material or a precursor thereof, and
- forming a fibrous preform from the yarn composed essentially of discontinuous fibers, characterized in that:
- the yarn is essentially composed of discontinuous fibers arranged in parallel one to the other, while being non-twisted, and the integrity of the yarn is ensured by a covering yarn in fugitive material, and
- after formation of the fibrous preform, the covering yarn is eliminated to allow said discontinuous fibers to loosen within the bulk of said preform.

2. Process according to claim 1, characterized in that the covering yarn has a denier less than one tenth of that of the assembly of discontinuous fibers.

3. Process according to any one of claims 1 and 2, characterized in that the discontinuous fibers are obtained by controlled stretching and breaking process.

4. Process according to any one of claims 1 to 3, characterized in that the covering yarn is made of a soluble polymer.

5. Process according to any one of claims 1 to 4, characterized in that the covering yarn is made of a material capable of being eliminated by heat.

6. Process according to any one of claims 1 to 5, characterized in that the yarn is essentially composed of discontinuous fibers made of a precursor of a ceramic material, and the transformation of the precursor into ceramic is carried out after the step of eliminating said covering yarn.

7. Process according to any one of claims 1 to 6, characterized in that it comprises a needling step carried out on the fibrous preform after the step of eliminating said covering yarn.

8. A composite yarn essentially composed of fibers made of a refractory material or a precursor thereof, and of a covering yarn in fugitive material,
characterized in that the fibers are discontinuous and disposed in parallel one to the other, without being twisted, and the covering yarn, which achieves the integrity of the composite yarn, has a denier less than one tenth of that of the assembly of discontinuous fibers.

9. Composite yarn according to claim 8, characterized in that said refractory material is selected from carbon and ceramics.

10. Composite yarn according to any one of claims 8 and 9, characterized in that the fugitive material is a soluble polymer.

11. Composite yarn according to any one of claims 8 and 9, characterized in that the fugitive material is a material capable of being eliminated by heat.

## Patentansprüche

1. Verfahren zur Herstellung eines faserigen Vorformlings zur Bildung eines Verbundwerkstoffteiles, bestehend aus den folgenden Stufen:
- es wird ein im wesentlichen aus diskontinuierlichen Fasern aus einem hitzebeständigen Material oder einem Zwischenprodukt davon bestehender Faden zugeführt, und
- es wird ein faseriger Vorformling aus dem im wesentlichen aus diskontinuierlichen Fasern bestehenden Fasern gebildet,
**dadurch gekennzeichnet**, daß
der Faden aus im wesentlichen diskontinuierlichen Fasern zusammengesetzt wird, die parallel zueinander und im ungezwirnten Zustand angeordnet werden, und die Integrität des Fadens durch einen Umspinnungsfaden aus einem unbeständigen Material sichergestellt wird, und
nach der Bildung des faserigen Vorformlings der Umspinnungsfaden entfernt wird, damit sich die diskontinuierlichen Fasern im gesamten Volumen des Vorformlings freisetzen können.

2. Verfahren nach Anspruch 1,
**dadurch gekennzeichnet**, daß
der Umspinnungsfaden ein Denier weniger als ein Zehntel desjenigen der zusammengestzten diskontinuierlichen Fasern hat.

3. Verfahren nach Anspruch 1 oder 2,
**dadurch gekennzeichnet**, daß
die diskontinuierlichen Fasern durch gesteuertes Strecken und Reißen erhalten werden.

4. Verfahren nach einem der Ansprüche 1 - 3,
**dadurch gekennzeichnet**, daß
der Umspinnungsfaden aus einem lösbaren Polymer besteht.

5. Verfahren nach einem der Ansprüche 1 - 4,
**dadurch gekennzeichnet**, daß
der Umspinnungsfaden aus einem durch Wärme entfernbaren Material besteht.

6. Verfahren nach einem der Ansprüche 1 - 5,
**dadurch gekennzeichnet**, daß
der Faden im wesentlichen aus diskontinuierlichen Fasern aus einem Zwischenprodukt aus einem Keramikmaterial zusammengesetzt wird, und daß die Umwandlung des Zwischenproduktes aus keramischem Material nach dem Entfernen des Umspinnungsfadens durchgefüht wird.

7. Verfahren nach einem der Ansprüche 1 - 6,
**gekennzeichnet durch**
eine Nadelungsstufe, die am faserigen Vorformling nach Entfernen des Umspinnungsfadens durchgeführt wird.

8. Zusammengesetzter Faden, der im wesentlichen aus Fasern aus einem hitzebeständigen Material oder aus einem Zwischenprodukt hiervon und einem Umspinnungsfaden aus einem flüchtigen Material zusammengesetzt ist,
**dadurch gekennzeichnet**, daß
die Fasern diskontinuierlich und parallel zueinander sowie im ungezwirnten Zustand angeordnet sind, und daß der Umspinnungsfaden, der die Integrität des zusammengesetzten Fadens bewirkt, ein Denier niedriger als ein Zehntel desjenigen der zusammengesetzten diskontinuierlichen Fasern hat.

9. Zusammengesetzter Faden nach Anspruch 8,
**dadurch gekennzeichnet**, daß
das hitzebeständige Material aus Kohlenstoff und Keramikmaterialien ausgewählt ist.

10. Zusammengesetzter Faden nach Anspruch 8 oder 9,
**dadurch gekennzeichnet**, daß
das unbeständige Material ein lösliches Polymer ist.

11. Zusammengesetzter Faden nach Anspruch 8 oder 9,
**dadurch gekennzeichnet**, daß
das unbeständige Material ein durch Wärme entfernbares Material ist.
